# EUROPÄISCHE PATENTSCHRIFT

(11) **EP 0 101 922 B1**
(45) Veröffentlichungstag und Bekanntmachung des Hinweises auf die Patenterteilung: **15.01.1986**
(21) Anmeldenummer: 83107298.8
(22) Anmeldetag: 25.07.1983
(51) Int. Cl.: H01F 13/00, G05F 7/00

(54) **Verfahren und Vorrichtung zur Behandlung von ferromagnetischen Werkstoffen**
Method and device for treating ferromagnetic materials
Procédé et dispositif pour traiter des matériaux ferro-magnétiques

(30) Priorität: 27.07.1982 BG 57551/82
(43) Veröffentlichungstag der Anmeldung: 07.03.1984
(73) Patentinhaber: ZENTRALEN MASCHINOSTROITELEN INSTITUT, BG-1156 Sofia (BG)
(72) Erfinder: Makedonski, Boris Georgiev, Dipl.-Ing., Sofia (BG); Blaskov, Janaki Rostislavov, Dipl.-Ing., Sofia (BG); Alipiev, Ljubomir Pavlov, Dipl.-Ing., Sofia (BG); Atanassov, Haralampi Angelov, Dipl.-Ing., Block 134 A-B Sofia (BG); Todorov, Nedeltscho Christov, Dipl.-Ing., Sofia (BG)
(74) Vertreter: Ebbinghaus, Dieter, Dipl.-Ing.

## Beschreibung

Die Erfindung betrifft ein Verfahren und eine Vorrichtung zur Behandlung von ferromagnetischen Werkstoffen zur Anwendung im Maschinenbau.

Es ist ein Verfahren zur Behandlung von ferromagnetischen Werkstoffen mittels eines Impulsmagnetfeldes mit einpoligen Magnetimpulsen mit bestimmter Impulsfolgefrequenz, Amplitude und Länge bekannt. Der zu behandelnde ferromagnetische Werkstoff wird in das Magnetfeld des Induktors eingeführt, worauf er einer vollständigen Entmagnetisierung unterzogen wird.

Es ist weiter eine Vorrichtung zur Durchführung des Verfahrens bekannt, die aus einer Reihenschaltung aus einer Stromspeisequelle, einem Generator für einpolige elektrische Impulse, die nach Amplitude und Frequenz regelbar sind, sowie aus einem Kraftblock mit Induktor besteht, in dessen Magnetfeld der zu behandelnde ferromagnetische Werkstoff eingeführt wird; es ist auch ein Steuerblock vorhanden, der an die Stromspeisequelle angeschlossen ist.

. Ein Nachteil des Verfahrens und der Vorrichtung ist die niedrige Verschleißfestigkeit der ferromagnetischen Werkstoffe.

Die der Erfindung zugrundeliegende Aufgabe besteht darin, ein Verfahren und eine Vorrichtung zur Behandlung von ferromagnetischen Werkstoffen mit erhöhter Verschleißfestigkeit anzugeben.

Die Aufgabe der Erfindung wird durch ein Verfahren gelöst, bei dem der ferromagnetische Werkstoff in einem bipoligen Magnetfeld mit bestimmter Länge und Folgefrequenz der Impulse und Verhältnis zwischen den Amplituden der positiven und negativen Impulse von 1,8 bis 0,2 behandelt wird. Die Impulse von der einen Polarität haben eine gleichmäßige oder niedrigere Frequenz im Vergleich mit der Folgefrequenz der Impulse der anderen Polarität. Zum Schluß der Behandlung lassen die bipolaren Magnetimpulse allmählich nach.

Die erfindungsgemäße Vorrichtung enthält eine Stromspeisequelle, die an einen Steuerblock und einen Generator angeschlossen ist. Ein stabilisierter regelbarer Gleichrichter ist an die Stromspeisequelle und den Steuerblock angeschlossen. Der Kraftblock mit einem Induktor besteht aus zwei Teilen, von denen jeder aus einer Reihenschaltung aus Kondensator und Spule und einem dazu parallelgeschalteten Thyristor besteht. Die Anoden der Thyristoren sind mit dem stabilisierten regelbaren Gleichrichter, ihre Steuerelektroden sind mit dem Generator verbunden. Der Steuerblock ist an einen Trigger angeschlossen.

Bei Anwendung des erfindungsgemäßen Verfahrens und der erfindungsgemäßen Vorrichtung wird die Verschleißfestigkeit der behandelten Werkstoffe erhöht. Die Zeichnung zeigt das Blockschaltbild eines Ausführungsbeispiels der erfindungsgemäßen Vorrichtung.

Die Vorrichtung besteht aus einer Stromspeisequelle 1, die an einen stabilisierten regelbaren Gleichrichter 2, einen Generator 3 und einen Steuerblock 4 angeschlossen ist. Der Steuerblock 4 ist mit dem stabilisierten regelbaren Gleichrichter 2 und dem Generator 3 verbunden. Die Speisespannung wird gleichzeitig der Stromspeisequelle 1 und dem stabilisierten regelbaren Gleichrichter 2 zugeführt. Der Kraftblock mit Induktor 5 besteht aus zwei Teilen, von denen jeder aus einer Reihenschaltung aus Kondensator 6 und Spule 7 und einem dazu parallelgeschalteten Thyristor 8 besteht. Die Anoden der beiden Thyristoren 8 sind je mit einem Ausgang des stabilisierten regelbaren Gleichrichters 2 verbunden. Ihre Kathoden sind geerdet. Die Steuerelektroden der Thyristoren 8 sind mit den beiden Ausgängen des Generators 3 verbunden. Der zu behandelnde ferromagnetische Werkstoff 9 wird in das von den Spulen 7 erzeugte Feld eingeführt; vor den Spulen 7 ist ein Trigger 10 angeordnet, der an den Steuerblock 4 angeschlossen ist. Die Spulen 7 können auch einen nicht gezeigten Magnetleiter aufweisen.

Die Wirkungsweise der Vorrichtung ist wie folgt: in Abhängigkeit von der Art des zu behandelnden ferromagnetischen Werkstoffes wird ein bestimmtes Programm in den Steuerblock 4 eingegeben. Mit der Einführung des zu behandelnden ferromagnetischen Werkstoffs 9 in das von den Spulen 7 erzeugte Feld betätigt der Trigger 10 den Steuerblock 4, der dem stabilisierten regelbaren Gleichrichter 2 und dem Generator 3 Steuerimpulse zuführt. Vom Generator 3 werden Steuerimpulse den beiden Teilen des Kraftblocks mit Induktor 5 zugeführt. Beide Thyristoren 8 öffnen nacheinander, wobei das Feld der Spulen 7 bipolar ist. Jede Polarität wird dadurch bestimmt, welche von den Spulen 7 durch den ihr entsprechenden Thyristor 8 betätigt worden ist. Die Amplitude wird durch die vom stabilisierten regelbaren Stromgleichrichter 2 zugeführte Spannung verändert. Nach dem Ablauf der im voraus durch das Programm eingegebenen Zeit werden Signale erzeugt, und vom Steuerblock 4 dem stabilisierten regelbaren Gleichrichter 2 zugeführt, der die Speisespannung der beiden Thyristoren 8 allmählich auf Null zu vermindern beginnt.

## Patentansprüche

1. Verfahren zur Behandlung von ferromagnetischen Werkstoffen, bei dem die Werkstoffe (9) einem Impulsmagnetfeld mit bestimmter Impulsfolgefrequenz, Amplitude und Länge ausgesetzt und zum Schluß der Behandlung entmagnetisiert werden, dadurch gekennzeichnet, daß das Impulsfeld bipolar nit einem Verhältnis der positiven und negativen Amplituden von 1,8 bis 0,2 ist, wobei die Impulse der einen Polarität die gleiche oder eine niedrigere Folgefrequenz als die Impulse der anderen Polarität haben.

2. Vorrichtung zur Behandlung von ferromagnetischen Werkstoffen zur Durchführung des Verfahrens gemäß dem Oberbegriff des Patentanspruchs 1, mit einer Stromspeisequelle (1), die an einen Steuerblock (4) und einen Generator (3) angeschlossen ist, der mit einem Kraftblock (5) mit Induktor verbunden ist, gekennzeichnet durch einen stabilisierten regelbaren Gleichrichter (2), der an die Stromspeisequelle (1) und den Steuerblock (4) angeschlossen ist, wobei der Kraftblock (5) mit Induktor aus zwei Teilen besteht, die aus einer Reihenschaltung aus Kondensator (6) und Spule (7) und einem dazu parallelgeschalteten Thyristor (8) bestehen, wobei die Anoden der Thyristoren (8) mit dem stabilisierten regelbaren Gleichrichter (2), die Steuerelektroden mit dem Generator (3) verbunden sind und an den Steuerblock (4) ein Trigger (10) angeschlossen ist.

## Claims

1. Method for the treatment of ferromagnetic materials in which the materials (9) are exposed to a pulse magnetic field with certain pulse recurrence frequency, amplitude and length and are demagnetized at the end of the treatment, characterised in that the pulse field is bipolar with a ratio of positive and negative amplitudes of 1.8 to 0.2, with the pulses of the one polarity having the same or lower recurrence frequency than the pulses of the other polarity.

2. Apparatus for the treatment of ferromagnetic materials by carrying out the process according to the preamble of claim 1, with a current supply source (1) which is connected to a control block (4) and a generator (3) which is connected to a power block (5) with inducer characterised by a stabilised adjustable rectifier (2) which is connected to the current supply source (1) and the control block (4), with the power block (5) with inducer consisting of two parts which consist of a series circuit arrangement of condenser (6) and coil (7) and in addition a parallel connected thyristor (8), with the anodes of the thyristors (8) being connected with the stabilised adjustable rectifier (2), the control electrodes with the generator (3) and a trigger (10) being connected to the control block (4).

## Revendications

1. Procédé pour le traitement de matériaux ferro-magnétiques, selon lequel on soument les matériaux (9) à un champ magnétique pulsé dont les impulsions ont une fréquence de pulsation, une amplitude et une longueur déterminées, et on les désaimante à la fin du traitement, caractérisé en ce que le champ pulsé est bipolaire avec un rapport de 1,8 à 0,2 entre les amplitudes positives et négatives, les impulsions présentant l'une des polarités ayant une fréquence de pulsation égale ou inférieure à celle'des impulsions présentant l'autre polarité.

2. Dispositif pour le traitement de matériaux ferro-magnétiques pour la mise en oeuvre du procédé selon le préambule de la revendication l,comprenant une source d'alimentation en courant (1), qui est raccordée à un bloc de commande (4) et à un générateur (3) qui est relié à un bloc de puissance (5) muni d'un inducteur, caractérisé par un redresseur stabilisé réglable (2) qui est raccordé à la source d'alimentation en courant (1) et au bloc de commande (4), le bloc de puissance (5) muni de l'inducteur étant ₋ constitué de deux parties qui sont formées par un circuit série formé d'un condensateur (6) et d'une bobine (7) et par un thyristor (8) monté en parallèle avec ce circuit, les anodes des thyristors (8) étant reliées au redressur stabilisé réglable (2), tandis que les électrodes de commande sont reliées au générateur (3) et qu'un circuit de déclenchement (10) est raccordé au bloc de commande (4).
